# EUROPÄISCHE PATENTSCHRIFT

(11) **EP 1 552 037 B1**
(45) Veröffentlichungstag und Bekanntmachung des Hinweises auf die Patenterteilung: **08.11.2006**
(21) Anmeldenummer: 03809256.5
(22) Anmeldetag: 20.08.2003
(51) Int. Cl.: C23G 1/32, C23F 1/44, F01D 5/00

(54) **VERFAHREN ZUM ENTFERNEN EINES SCHICHTBEREICHS EINES BAUTEILS**
METHOD FOR REMOVING A LAYER AREA OF A COMPONENT
PROCEDE D'ELIMINATION D'UNE ZONE PELLICULAIRE D'UN ELEMENT CONSTITUTIF

(30) Priorität: 18.10.2002 EP 02023394
(43) Veröffentlichungstag der Anmeldung: 13.07.2005
(62) Teilanmeldung aus: 06020613.3
(73) Patentinhaber: SIEMENS AKTIENGESELLSCHAFT, 80333 München (DE)
(72) Erfinder: OTT, Michael, 45478 Mülheim an der Ruhr (DE); REICHE, Ralph, 13465 Berlin (DE); COX, Nigel-Philip, 10119 Berlin (DE); MAIER, Uta, 19053 Schwerin (DE); ZIMMER, Ronald, 90587 Obermichelbach (DE)
(86) Internationale Anmeldenummer: PCT/EP2003/009235
(87) Internationale Veröffentlichungsnummer: WO 2004/038068

(56) Entgegenhaltungen:
- EP-A- 1 213 370
- US-A- 2 710 271
- US-A- 5 575 858
- US-A- 5 944 909
- US-A- 6 132 520
- US-A1- 2002 074 017
- DATABASE WPI Section Ch, Week 198642 Derwent Publications Ltd., London, GB; Class M14, AN 1986-274660 XP002228489 & JP 61 199085 A (MIYATA KOGYO KK), 3. September 1986 (1986-09-03)

## Beschreibung

Die Erfindung betrifft ein Verfahren zur Entfernung eines Schichtbereichs eines Bauteils.

In heutigen modernen Energieerzeugungsanlagen, wie z. B. Gasturbinenanlagen, spielt der Wirkungsgrad eine wichtige Rolle, weil dadurch die Kosten für den Betrieb der Gasturbinenanlagen reduziert werden können.

Die Möglichkeit, den Wirkungsgrad zu erhöhen und damit die Betriebskosten zu reduzieren besteht darin, Einlasstemperaturen eines Verbrennungsgases innerhalb einer Gasturbine zu erhöhen.

Aus diesem Grund wurden keramische Wärmedämmschichten entwickelt, die auf thermisch belasteten Bauteilen, beispielsweise aus Superlegierungen, aufgebracht werden, die alleine den hohen Einlasstemperaturen auf Dauer nicht mehr standhalten könnten.

Die keramische Wärmedämmschicht bietet den Vorteil einer hohen Temperaturresistenz aufgrund ihrer keramischen Eigenschaften und das metallische Substrat den Vorteil der guten mechanischen Eigenschaften in diesem Verbund- oder Schichtsystem. Typischerweise ist zwischen dem Substrat in der keramischen Wärmedämmschicht eine Haftvermittlungsschicht mit der Zusammensetzung MCrAlY (Hauptbestandteile) aufgebracht, wobei M bedeutet, dass ein Metall aus der Gruppe Nickel, Chrom oder Eisen verwendet wird.

Die Zusammensetzung dieser MCrAlY-Schichten kann variieren, jedoch unterliegen alle MCrAlY-Schichten trotz der aufliegenden Keramikschicht einer Korrosion durch Oxidation, Sulfidation oder anderen chemischen und/oder mechanischen Angriffen.

Die MCrAlY-Schicht degradiert dabei häufig in einem stärkeren Maße als das metallische Substrat (bspw. Ni-, Co basierte Superlegierung), d.h. dass die Lebensdauer des Verbundsystems aus Substrat und Schicht bestimmt wird durch die Lebensdauer der MCrAlY-Schicht.
Die MCrAlY-Schicht ist nach längerem Einsatz nur noch bedingt funktionstüchtig, hingegen kann das Substrat noch voll funktionstüchtig sein.

Es besteht also der Bedarf, die im Einsatz degradierten Bauteile, beispielsweise Turbinenlaufschaufeln oder -leitschaufeln oder Brennkammerteile, aufzuarbeiten, wobei die korrodierten Schichten oder Zonen der MCrAlY-Schicht oder des Substrats abgetragen werden müssen, um eventuell neue MCrAlY-Schichten oder andere Schutzschichten und/oder wiederum eine Wärmedämmschicht aufzubringen. Die Verwendung von vorhandenen, benutzten Substraten führt zu einer Kostenreduzierung beim Betrieb von Gasturbinenanlagen.

Dabei muss beachtet werden, dass das Design der Turbinenschaufel und der Leitschaufel nicht verändert wird, das heißt, dass ein gleichmäßiger Oberflächenabtrag vom Material erfolgt. Weiterhin dürfen keine Korrosionsprodukte zurückbleiben, die bei einer Neubeschichtung mit einer MCrAlY-Schicht und/oder einer anderen Schutzschicht und/oder einer keramischen Wärmedämmschicht eine Fehlerquelle bilden oder zu einer schlechten Haftung dieser Schichten führen würden.

Die EP 759 098 B1 zeigt ein Verfahren zur Reinigung von Turbinenschaufelblättern, bei dem Kaliumhydroxid verwendet wird.

Die US 2002/074017 A1 offenbart ein Verfahren zur Reinigung und Aufarbeiten von degradierten Turbinenbauteilen, die auf den äußeren Oberflächen mit MCrAlY beschichtet sind. Die Bauteile wurden zuerst in einem KOH-Salzbad eingetaucht und bei etwa 300°C zehn Minuten lang behandelt und mit Wasser gespült. Anschließend wurden die MCrAlY-Schichten mit Säuren in bekannter Weise entfernt. Die aufbereiteten Bauteile können nach einer erneuten Schutzbeschichtung wieder verwendet werden.

Die JP 61199085 offenbart ein Verfahren zum Entfernen von Gießereisand von Turbinenbauteilen. Das Bauteil wird zuerst in einem NaOH-Schmelzbad eingetaucht und anschließend mehrfach mit HCl gewaschen.

Die US 2,710,271 offenbart ein Verfahren zum Beizen von rostfreiem Stahl oder einer Nickellegierung. Das Verfahren umfasst eine Behandlung in einem Salzbad mit anschließender Behandlung in einem oder mehreren Säurebädern.

Ebenso ist es Stand der Technik, korrodierte Schichten durch Säurestrippen zu entfernen, wie es aus der US-PS 5,944,909 bekannt ist.
Die bekannten Verfahren führen oft zu keinem oder zu einem ungleichmäßigen Abtrag und sind auch sehr zeitintensiv.

Es ist daher Aufgabe der Erfindung, dieses Problem zu überwinden.

Die Aufgabe wird gelöst durch ein Verfahren gemäß Anspruch 1, bei dem vor einer Säurebehandlung eine Behandlung des Bauteils in einem Salzbad erfolgt.

Weitere vorteilhafte Verfahrensschritte sind in den Unteransprüchen aufgelistet.

Es zeigen
- Figur 1: ein Bauteil,
- Figur 2: ein Schichtsystem,
- Figur 3: eine Vorrichtung, um das erfindungsgemässe Verfahren durchzuführen, und
- Figur 4: ein mit dem erfindungsgemäßen Verfahren behandeltes Bauteil.

Figur 1 zeigt ein Bauteil 1, das mit dem erfindungsgemässen Verfahren behandelt werden soll.

Das Bauteil 1, das bspw. aus Metall oder einer Metalllegierung besteht, weist einen Oberflächenbereich 10 auf, der bspw. durch Korrosion, Oxidation oder in sonstiger Art und Weise degradiert ist und entfernt werden soll.
Der Oberflächenbereich 10 besteht bspw. aus einem Oxid, das bei hohen Temperaturen entstanden ist.

Ebenso können auch nicht degradierte Bereiche durch das erfindungsgemässe Verfahren entfernt werden.

Figur 2 zeigt ein weiteres Bauteil 1, das mit dem erfindungsgemäßen Verfahren behandelt werden kann.

Das Bauteil 1 besteht aus einem Substrat 4 (z. B. Nickel-, Kobalt-basierte Superlegierung) und einer Schicht 7 (z. B. MCrAlY), die degradiert ist und mit dem erfindungsgemäßen Verfahren entfernt werden soll.
Ebenso kann auch das Substrat 4 degradiert sein, wobei die degradierten Bereiche des Substrats 4 dann bspw. ebenfalls mit entfernt werden.

Bspw. in einem ersten Verfahrensschritt kann durch grobes mechanisches Vorreinigen, wie z.B. Sandstrahlen oder Strömungsschleifen ein erster Abtrag der zu entfernenden Schichtbereiche 7, 10 und/oder auch einer keramischen Wärmedämmschicht, die über der Schicht 7 angeordnet ist, erfolgen.
Die Behandlung mit Sandstrahlen und/oder Strömungsschleifen kann auch zwischen oder nach den einzelnen Salz- und Säurebehandlungen oder am Ende erfolgen.

Dann erfolgt eine Behandlung des Bauteils 1, insbesondere der zu entfernenden Schichtbereiche 7, 10 in einem flüssigen Salzbad (Schmelze), in das zumindest die Bereiche 7, 10 des Bauteils 1 eingetaucht werden.
Unter dem Begriff Salze werden bspw. u.a. Verbindungen aus Metall (Metallion) und Säurerest (Säure weniger ein Wasserstoffion) also bspw. NaHCO₃, Na₂CO₃, CaCO₃ .. und/oder Basenrest verstanden.
Die Verwendung einer solchen Verbindung für das Salzbad setzt voraus, dass es zu einem chemischen Angriff des Salzes auf das Bauteil 1 kommt.

Es kann auch das gesamte Bauteil 1, eventuell mit einer Maskierung versehen, in das Salzbad eingetaucht werden.

Das Salzbad enthält Natriumhydroxid (NaOH) und Kaliumhydroxid (KOH) (also bspw. ein Schmelzbad, d.h. flüssig bei höheren Temperaturen als Raumtemperatur). Die Salze weisen insbesondere ein Mischungsverhältnis von 50 zu 50 Volumenprozent auf.
Weitere Salzbäder sind denkbar.

Ebenso wird auch Natriumoxid (NaO₂) obigen Salzen als Sauerstofflieferant hinzugefügt, das den chemischen Angriff auf die zu entfernenden Bereiche verstärkt.
Weitere Sauerstofflieferanten sind denkbar, wie z.B. eine Sauerstoffzufuhr, Oxide oder Metalloxide.

Es können auch Behandlungen des Bauteils 1 in verschiedenen Salzbädern hintereinander vorgenommen werden.

Beispielsweise nach einer, bspw. nach jeder, Behandlung im Salzbad erfolgt eine Wässerung und/oder Trocknung.
Hierbei werden bspw. die Temperaturunterschiede zwischen Salzbad und dem Wässerungsmedium für einen Thermoschock verwendet, der den zu entfernenden Schichtbereich durch Rissbildung mechanisch schwächt.

Nach der zumindest einen Salzbadbehandlung erfolgt eine Säurebehandlung in einem zumindest ersten Säurebad.

Dabei wird in einem ersten Schritt eine Säurebehandlung mit Salpetersäure HNO₃ und Phosphorsäure H₃PO₄ durchgeführt.
Weitere Säuren (z.B. Schwefelsäure, schweflige, sapeltrige Säure, Kohlensäure, Flußsäure,....) und/oder Säuregemische sind denkbar und sind auf das jeweilige Salzbad abgestimmt.

Nach einer möglichen weiteren Wässerung und Trocknung erfolgt bspw. noch eine zumindest einmalige Behandlung mit Salzsäure HCl als zweites Säurebad.
Weitere Säuren für das eventuelle zweite Säurebad sind denkbar, jedoch unterscheiden die sich von den Säuren des ersten Säurebads.

Beispielsweise nach einer, bspw. nach jeder, Behandlung mit Säure erfolgt eine Wässerung und/oder Trocknung.

Die einzelnen Behandlungsschritte, bei dem das Bauteil mit dem Salzbad oder den verschiedenen Säuren in Kontakt kommt, sowie das Wässern und Trocknen können jeweils für sich mehrfach wiederholt werden.

Figur 3 zeigt eine Vorrichtung 22, mit dem das erfindungsgemäße Verfahren durchgeführt werden kann.
Die Vorrichtung 22 besteht aus einem Behälter 19, in dem ein flüssiges Salz bzw. Salzgemisch oder eine Säure vorhanden ist.
In diese Flüssigkeit wird das Bauteil 1 eingetaucht.
Das Verfahren kann verkürzt bzw. verbessert werden, wenn eine Ultraschallsonde 16 in dem Bad 13 vorhanden ist und betrieben wird.

Figur 4 zeigt ein Bauteil 1, das nach dem erfindungsgemäßen Verfahren behandelt worden ist.
Das Bauteil 1 weist keine korrodierten Bereiche mehr auf.

Im Folgenden sind beispielhafte Behandlungsabfolgen aufgelistet:
1. Sandstrahlen
2. Salzbad für 1,0 Stunde,
3. Phosphor/Salpetersäurebad für 1,0 Stunde

1. Sandstrahlen
2. Salzbad für 1,0 Stunde,
3. Phosphor/Salpetersäurebad für 1,0 Stunde
4. Salzsäurebad

Das Strömungsschleifen (siehe dazu DE 199 02 422A1) eignet sich besonders für Bauteile 1, insbesondere für Schaufeln von Turbinen, mit Innenräumen, bei denen degradierte Bereiche im Innenraum vorhanden sind.

Außenbereiche werden vorzugsweise sandgestrahlt, wobei dort bspw. Korund verwendet wird.

Dabei muss insbesondere der maximale Strahldruck und die Partikelgröße des Strahlguts eingestellt werden, um das Substrat nicht zu schädigen.

Für das Salzbad wird vorzugsweise ein Salz der Firma Degussa verwendet, das mit dem Handelsnamen DURFERRIT RS DGS vertrieben wird.
Oxide des Bauteils, die dem Salzbad ausgesetzt werden, transformieren sich in oxidreichere Verbindungen, die besser säurelöslich sind.

Die Ausdehnungskoeffizienten von Oxiden und Metallen sind i.a. unterschiedlich. Durch die Umsetzung der Bauteile 1 von einem warmen Salzbad in ein Abschreckwasserbad wird ein Thermoschock verursacht, der Risse in dem zu entfernenden Bereich (7,11) erzeugt und diesen mechanisch schwächt bspw. durch Vergrösserung der Angriffsflächen für Salz und/oder Säure.
Dieser Thermoschock wird als zusätzliche Wirkung bei der Reinigung eingesetzt.
Bei der Abschreckbehandlung ist darauf zu achten, dass ein gewisser Temperaturgradient im Bauteil nicht überschritten wird, damit keine Risse im Substrat oder Bauteil erzeugt werden.

Als Komplexbildner wird Diammonium EDTA verwendet. Der Komplexbildner kann Metalle binden, wodurch diese entfernt werden. Die Behandlung mit dem Komplexbildner kann zwischen, vor oder nach den einzelnen Salz- und Säurebehandlungen erfolgen.
Auch hier kann ebenso eine Ultraschallsonde 16 in dem Bad 13 mit dem Komplexbildner benutzt werden, um das Verfahren zu beschleunigen.

## Patentansprüche

1. Verfahren zum Entfernen eines Schichtbereichs (7,10) eines Bauteils (1),
bei dem das Bauteil (1) zuerst in zumindest einem Salzbad (13) behandelt wird, und
dann in einem weiteren Verfahrensschritt zumindest einmal in einem Säurebad (13) mit zumindest einer ersten Säure behandelt wird,
**dadurch gekennzeichnet,**
**dass** für das zumindest erste Säurebad (13) Salpetersäure (HNO₃) und Phosphorsäure (H₃PO₄) verwendet wird,
**dass** für das Salzbad (13) Natriumhydroxid (NaOH) und Kaliumhydroxid (KOH) verwendet wird,
wobei dem Salzbad Na₂O als Sauerstofflieferant beigefügt wird.

2. Verfahren nach Anspruch 1,
**dadurch gekennzeichnet, dass**
für das Salzbad (13) Kaliumhydroxid und Natriumhydroxid in einem Mischungsverhältnis von 1 zu 1 (vol%) verwendet wird.

3. Verfahren nach Anspruch 1,
**dadurch gekennzeichnet, dass**
zwei verschiedene Säurebäder (13) verwendet werden.

4. Verfahren nach Anspruch 1,
**dadurch gekennzeichnet, dass**
als Säure für das zweite Säurebad (13) Salzsäure (HCl) verwendet wird.

5. Verfahren nach Anspruch 4,
**dadurch gekennzeichnet, dass**
zuerst Salpetersäure (HNO₃) und Phosphorsäure (H₃PO₄) und dann Salzsäure (HCl) verwendet wird.

6. Verfahren nach Anspruch 1,
**dadurch gekennzeichnet, dass**
eine Ultraschallsonde (16) in dem Bad (13) verwendet wird, um das Verfahren zu beschleunigen.

7. Verfahren nach Anspruch 1,
**dadurch gekennzeichnet, dass**
vor der Behandlung des Bauteils (1) im Salzbad (13) und/oder
nach der Behandlung im Salzbad (13) und/oder
nach der ersten Säurebehandlung und/oder
nach einer weiteren Säurebehandlung
das Bauteil (1) mit dem zu entfernenden Schichtbereich (7,10) sandgestrahlt wird oder
ein Strömungsschleifen mit dem Bauteil (1) durchgeführt wird.

8. Verfahren nach Anspruch 1,
**dadurch gekennzeichnet, dass**
dem Salzbad zumindest ein weiterer Sauerstofflieferant hinzugefügt wird.

9. Verfahren nach Anspruch 8,
**dadurch gekennzeichnet, dass**
der zumindest eine Sauerstofflieferant ein Oxid ist.

10. Verfahren nach Anspruch 8 oder 9,
**dadurch gekennzeichnet, dass**
der zumindest eine Sauerstofflieferant ein Metalloxid ist.

11. Verfahren nach Anspruch 1,
**dadurch gekennzeichnet, dass**
in zumindest einem Zwischenschritt eine Wässerung und/oder Trocknung des Bauteils (1) durchgeführt wird.

12. Verfahren nach Anspruch 1,
**dadurch gekennzeichnet, dass**
das Bauteil (1) in einem Zwischen- oder Endschritt mit einem Komplexbildner behandelt wird.

## Claims

1. Method for removing a layer area (7, 10) of a component (1), in which the component (1) is firstly treated in at least one salt bath (13), and then, in a further method step, is treated at least once in an acid bath (13) with at least a first acid, **characterized in that** nitric acid (HNO₃) and phosphoric acid (H₃PO₄) is used for the at least first acid bath (13), **in that** sodium hydroxide (NaOH) and potassium hydroxide (KOH) are used for the salt bath (13), with Na₂O being added to the salt bath as oxygen donor.

2. Method according to Claim 1, **characterized in that** potassium hydroxide and sodium hydroxide in a mixture ratio of 1 to 1 (% by volume) is used for the salt bath (13).

3. Method according to Claim 1, **characterized in that** two different acid baths (13) are used.

4. Method according to Claim 1, **characterized in that** hydrochloric acid (HCl) is used as acid for the second acid bath (13).

5. Method according to Claim 4, **characterized in that** first of all nitric acid (HNO₃) and phosphoric acid (H₃PO₄) and then hydrochloric acid (HCl) are used.

6. Method according to Claim 1, **characterized in that** an ultrasound probe (16) is used in the bath (13) to accelerate Method.

7. Method according to Claim 1, **characterized in that** before the treatment of the component (1) in the salt bath (13) and/or after the treatment in the salt bath (13) and/or after the first acid treatment and/or after a further acid treatment, the component (1) having the layer area (7, 10) that is to be removed is sand-blasted, or flow grinding is carried out with the component (1).

8. Method according to Claim 1, **characterized in that** at least one further oxygen donor is added to the salt bath.

9. Method according to Claim 8, **characterized in that** the at least one oxygen donor is an oxide.

10. Method according to Claim 8 or 9, **characterized in that** the at least one oxygen donor is a metal oxide.

11. Method according to Claim 1, **characterized in that** the component (1) is watered and/or dried in at least one intermediate step.

12. Method according to Claim 1, **characterized in that** the component (1) is treated with a complex-forming agent in an intermediate or final step.

## Revendications

1. Procédé d'élimination d'une partie (7, 10) pelliculaire d'un élément constitutif (1),
dans lequel on traite l'élément constitutif (1) d'abord dans au moins un bain (13) de sel et
ensuite on le traite dans un autre stade du procédé au moins une fois dans un bain (13) d'acide par au moins un premier acide,
**caractérisé**
**en ce que** l'on utilise pour le au moins un premier bain (13) d'acide de l'acide nitrique (HNO₃) et de l'acide phosphorique (H₃PO₄),
**en ce que** l'on utilise pour le bain (13) de sel de l'hydroxyde de sodium (NaOH) et de l'hydroxyde de potassium (KOH),
du Na₂O étant ajouté en tant que source de Na₂O au bain de sel.

2. Procédé suivant la revendication 1,
**caractérisé en ce que**
l'on utilise pour le bain (13) de sel de l'hydroxyde de potassium et de l'hydroxyde de sodium en un rapport de mélange de 1 à 1 (% en volume).

3. Procédé suivant la revendication 1,
**caractérisé en ce que**
l'on utilise deux bains (13) d'acide différents.

4. Procédé suivant la revendication 1,
**caractérisé en ce que**
l'on utilise comme acide pour le deuxième bain (13) d'acide de l'acide chlorhydrique (HCl).

5. Procédé suivant la revendication 4,
**caractérisé en ce que**
l'on utilise d'abord de l'acide nitrique (HNO₃) et de l'acide phosphorique (H₃PO₄) et ensuite de l'acide chlorhydrique (HCl).

6. Procédé suivant la revendication 1,
**caractérisé en ce que**
l'on utilise une sonde (16) à ultrasons dans le bain (13) pour accélérer le procédé.

7. Procédé suivant la revendication 1,
**caractérisé en ce que**
avant le traitement de l'élément constitutif (1) dans le bain (13) de sel
et/ou
après le traitement dans le bain (13) de sel et/ou après le premier traitement acide et/ou
après un traitement acide supplémentaire,
on effectue un sablage de l'élément constitutif (1) ayant la partie (7, 10) pelliculaire à éliminer ou
on effectue un traitement de l'élément constitutif (1) par abrasion.

8. Procédé suivant la revendication 1,
**caractérisé en ce que**
l'on ajoute au bain de sel au moins une autre source d'oxygène.

9. Procédé suivant la revendication 8,
**caractérisé en ce que**
la au moins une source d'oxygène est un oxyde.

10. Procédé suivant la revendication 8 ou 9,
**caractérisé en ce que**
la au moins une source d'oxygène est un oxyde métallique.

11. Procédé suivant la revendication 1,
**caractérisé en ce que**
l'on effectue dans au moins un stade intermédiaire un rinçage à l'eau et/ou un séchage de l'élément constitutif (1).

12. Procédé suivant la revendication 1,
**caractérisé en ce que**
l'on traite l'élément constitutif (1) dans un stade intermédiaire ou final par un agent complexant.
